# EUROPÄISCHE PATENTSCHRIFT

(11) **EP 0 143 163 B1**
(45) Veröffentlichungstag und Bekanntmachung des Hinweises auf die Patenterteilung: **26.11.1986**
(21) Anmeldenummer: 84107953.6
(22) Anmeldetag: 06.07.1984
(51) Int. Cl.: B66C 1/18

(54) **Verbindung aus einem Bolzen und einer Schlaufe**
Combination of bolt and loop
Combinaison d'un boulon et d'une boucle

(30) Priorität: 25.10.1983 DE 3338654
(43) Veröffentlichungstag der Anmeldung: 05.06.1985
(73) Patentinhaber: Messerschmitt-Bölkow-Blohm Gesellschaft mit beschränkter Haftung, D-81663 München (DE)
(72) Erfinder: Wörndle, Rudolf, Dr., D-8011 Brunnthal (DE)

## Beschreibung

Die Erfindung betrifft eine Verbindung gemäß dem Oberbegriff des Patentanspruchs.

Bei einer derartigen Verbindung kommt es unter Zugkraftbelastung in Schlaufenerstreckungsrichtung, insbesondere bei großer Schlaufendicke, zu hohen radialen Pressungen des Schlaufenmaterials im Grenzbereich von Schlaufe und Bolzen mit der Gefahr von Brüchen. Denn solche Pressungen haben Querkontraktionen der Kunststoffmatrix zur Folge, welche zum Herausquetschen von Matrixmaterial aus dem Faserverbund und damit zum Matrixbruch führen können. Das ließe sich durch einen die Schlaufe im Umschlingungsbereich verspannenden Beschlag verhindern.Die hierdurch erreichbare Belastbarkeitssteigerung ist jedoch, wie sich gezeigt hat, für besondere Anwendungsfälle hochbelasteter Verbindungen, z. B. für Geräteaufhängungen bei Satelliten, unzureichend.

Der Erfindung liegt daher die Aufgabe zugrunde, praktisch in allen Anwendungsfällen einer Verbindung der eingangs genannten Art eine Überlastung der Kunststoffmatrix bzw. Brüche derselben (infolge radialer Schlaufenmaterialpressungen) auszuschließen.

Diese Aufgabe ist gemäß dem Kennzeichen des Patentanspruchs gelöst, nämlich durch einen Faserstoffaufbau des Umschlingungsbereiches der Schlaufe, bei dem zusätzliche Faserlagen eine Kontraktion der Kunststoffmatrix in Bolzenerstreckungsrichtung verhindern bzw. zumindest behindern und damit die Festigkeit der Schlaufe im Bereich des Bolzens in Längsrichtung desselben beträchtlich erhöhen. Es hat sich erwiesen daß sich durch die Faserlagen gemäß der Erfindung, bei denen die Faserorientierung nicht unbedingt parallel zur Bolzenlängsachse sein muß, also dieser gegenüber auch geneigt sein kann, die dynamische Belastbarkeit der Schlaufe um das 1000-fache steigern läßt.

Nachfolgend wird die Erfindung anhand eines Ausführungsbeispiels weiter erläutert, wozu die Zeichnung perspektivisch nur Abschnitte zweier Bolzen 1 zeigt, die von einer geschlossenen Schlaufe 2 umschlungen sind. Dabei ist für die hauptsächlich auf Zug belastete Schlaufe 2 ein Grundaufbau gewählt aus in Schlaufenumfangsrichtung sich erstreckenden unidirektionalen Glas- o. dgl. Faserrovings bzw. Fasersträngen in einer Kunstharz o. dgl. Matrix. ' Da diese Schlaufe 2 zugleich im jeweiligen Bolzenumschlingungsbereich hohen radialen Pressungen ausgesetzt ist, sind hier im Verbund mit der Kunstharzmatrix zusätzliche Faserdeck-und Fasereinlagen 3 bzw. 4 vorgesehen mit einer Faserorientierung jeweils in Bolzenerstreckungsrichtung, wodurch sie in dieser Richtung der Schlaufe einer Kontraktion der Kunstharzmatrix Widerstand leisten. Dazu können die Faserdeck- und Fasereinlagen 3 bzw. 4 aus Fasergewebe -gelege o. dgl. bestehen beispielsweise mit einer 0/90°-Faserorientierung, wobei dann zwangsläufig nur Fasern einer Richtung den vorgenannten Zweck erfüllen. U.U. kann ebenso eine -45°-Faserorientierung in bezug auf die Bolzenlängsachse gewählt werden. Auch die Verwendung von isotropem Fasermaterial ist nicht ausgeschlossen.

## Patentansprüche

Verbindung aus einem Bolzen (1) und einer diesen umschlingenden Schlaufe (2) aus unidirektionalen Fasersträngen in einer Kunststoffmatrix, dadurch gekennzeichnet, daß im (Bolzen-)Umschlingungsbereich die Schlaufe (2) mit von der Kunststoffmatrix gebundenen Faserdeck- und/oder Fasereinlagen (3 bzw. 4) versehen ist jeweils zumindest mit einer hauptsächlichen Faserorientierung wenigstens annähernd in Bolzenerstreckungsrichtung.

## Claims

A connection consisting of a bolt (1) and looping around it a loop (2), made of unidirectional fibre strands in a plastics matrix, characterised in that in the bolt-looping region the loop (2) is provided with fibre cover layers and/or fibre inserts (3) or (4) respectively bound by the plastics matrix in each case with at least a principal fibre orientation approximately in the direction of extent of the bolt.

## Revendications

Liaison comprenant un axe (1) et une boucle (2) enlaçant cet axe, et formée d'écheveaux de fibres unidirectionnelles dans une matrice de résine synthétique, caractérisée par le fait que, dans la zone d'enlacement (de l'axe), ta boucle (2) comporte des couches de fibres, extérieures et/ou intercalaires 3 et 4, liées par la matrice de résine synthétique, dans chacune desquelles les fibres présentent au moins une orientation principale, au moins à peu près dans la direction de la longueur de l'axe.
